# FASCICULE DE BREVET EUROPEEN

(11) **EP 0 651 781 B1**
(45) Date de publication et mention de la délivrance du brevet: **10.04.1996**
(21) Numéro de dépôt: 93916025.5
(22) Date de dépôt: 21.07.1993
(51) Int. Cl.: C11D 3/60, C03C 23/00

(54) **COMPOSITION AQUEUSE SENSIBLEMENT LIQUIDE POUR L'ENTRETIEN DE L'ASPECT POLI DE FACES LISSES**
WÄSSRIGE, ANNÄHREND FLÜSSIGE ZUSAMMENSETZUNG ZUR ERHALTUNG DER POLIERTEN SEITE VON GLATTEN FLÄCHEN
SUBSTANTIALLY LIQUID AQUEOUS COMPOSITION FOR PRESERVING THE LUSTRE OF SMOOTH SURFACES

(30) Priorité: 22.07.1992 FR 9209489
(43) Date de publication de la demande: 10.05.1995
(73) Titulaire: LOTIGIE S.A., F-59200 Tourcoing (FR); DELCROIX, Yves, F-59200 Tourcoing (FR)
(72) Inventeur: DELCROIX, Yves, F-59200 Tourcoing (FR)
(74) Mandataire: Ecrepont, Robert
(86) Numéro de dépôt international: FR9300746
(87) Numéro de publication internationale: WO9402583

(56) Documents cités:
- EP-A- 0 336 651
- GB-A- 1 267 509
- GB-A- 2 011 939
- US-A- 3 981 826
- DATABASE WPI Section Ch, Derwent Publications Ltd., London, GB; Class A97, AN 92-222658 [27] & JP,A,4 146 997 (GENERAL KK ET AL.) 20 Mai 1992
- PATENT ABSTRACTS OF JAPAN vol. 016, no. 512 (C-0998)1992 & JP,41 089 890 (TAIHO IND CO LTD) 8 Juillet 1992
- DATABASE WPI Section Ch, Derwent Publications Ltd., London, GB; Class A97, AN 87-252489 [36] & JP,A,62 172 099 (DAICEL CHEM IND KK) 29 Juillet 1987
- DATABASE WPI Section Ch, Derwent Publications Ltd., London, GB; Class A97, AN 87-252488 [36] & JP,A,62 172 098 (DAICEL CHEM IND KK) 29 Juillet 1987
- DATABASE WPI Section Ch, Derwent Publications Ltd., London, GB; Class D25, AN 85-220442 [36] & JP,A,60 141 799 (WATANABE M) 26 Juillet 1985
- DATABASE WPI Section Ch, Derwent Publications Ltd., London, GB; Class G08, AN 83-822948 [47] & JP,A,58 173 200 (RICOH KK) 12 Octobre 1983
- DATABASE WPI Section Ch, Derwent Publications Ltd., London, GB; Class A97, AN 92-222658 [27] & JP,A,4 146 997
- PATENT ABSTRACTS OF JAPAN vol. 016, no. 512 (C-0998)1992 & JP,41 089 890
- DATABASE WPI Section Ch, Derwent Publications Ltd., London, GB; Class A97, AN 87-252489 [36] & JP,A,62 172 099
- DATABASE WPI Section Ch, Derwent Publications Ltd., London, GB; Class A97, AN 87-252488 [36] & JP,A,62 172 098
- DATABASE WPI Section Ch, Derwent Publications Ltd., London, GB; Class D25, AN 85-220442 [36] & JP,A,60 141 799
- DATABASE WPI Section Ch, Derwent Publications Ltd., London, GB; Class G08, AN 83-822948 [47] & JP,A,58 173 200

## Description

L'invention est relative à une composition aqueuse sensiblement liquide, à base d'oxyde de terre rare, pour l'entretien de l'aspect poli de faces lisses d'objets devant présenter un tel aspect.

L'invention intéresse, plus particulièrement mais non exclusivement, l'entretien de faces de vitrages de type dit semi-réfléchissant, c'est à dire de vitrages dont l'une des faces est rendue partiellement réfléchissante aux rayons lumineux par dépôt d'une couche mince de composés métalliques, tels des oxydes métalliques.

L'épaisseur de la couche précitée est généralement comprise entre zéro virgule trois et un virgule deux micromètres (0,3 et 1,2 µm).

On notera que la composition de l'invention peut également être appliquée sur des faces d'objets en matériau de nature aussi diverses que du chlorure de polyvinyle, de l'acier inoxydable, de la peinture laquée, du cuivre, du marbre.

Quoiqu'il en soit, les vitrages du type semi-réfléchissant ont la particularité d'être sensibles à certains agents atmosphériques qui altèrent notablement le poli de leur face partiellement réfléchissante.

Ces vitrages ainsi altérés perdent leur transparence à la partie du spectre. lumineux à laquelle ils sont initialement transparents, mais encore tendent à devenir absorbants pour une large partie du spectre lumineux, ce qui tend à élever leur température et va à l'encontre des effets d'isolation thermique recherchés dans le domaine de ces vitrages semi-réfléchissants.

L'aspect poli de la surface partiellement réfléchissante de ces vitrages doit donc être régulièrement entretenu, c'est à dire débarrassé des éléments qui l'altèrent.

Dans le domaine du nettoyage des vitrages, particulièrement en vue d'y supprimer d'éventuel dépôt de silicone, il est connu de longue date (GB-A-1.267.509) d'utiliser une composition consistant en une combinaison d'au moins un agent détergent et d'au moins une poudre d'oxyde métallique, telle une poudre d'oxyde de cérium.

On reproche à ce type de composition d'être particulièrement sujette au phénomène de synérèse et en outre de sensibiliser les vitrages semi-réfléchissants à l'action des agents atmosphériques altérant.

Egalement, dans le domaine du polissage de surfaces optiques, on connaît des compositions de polissage telle celle décrite dans la demande de brevet (GB-A-2.011.939).

De telles compositions de polissage contiennent des particules d'oxyde de cérium dont le diamètre est compris entre un et cinquante micromètre, ce qui leur confère un pouvoir abrasif élevé et interdit leur utilisation pour l'entretien de vitrages du type précité.

Egalement, la composition abrasive décrite dans la demande de brevet (EP-A-0.336.651) ne conviendrait pas pour l'entretien de vitrages du type précité car elle contient notamment des particules abrasives dont le diamètre est compris entre trente et cinq cent micromètres.

Un premier résultat que l'invention vise à obtenir est une composition pour l'entretien de l'aspect poli de faces lisses d'objets devant présenter un tel aspect, laquelle composition est sans effet destructif sur un éventuel revêtement d'oxyde métallique que peut comporter la face ainsi traitée.

Un second résultat que l'invention vise à obtenir est une composition pour l'entretien de l'aspect poli de vitrages semi-réfléchissants qui a un effet protecteur sur la dite surface, c'est à dire qui entrave son altération par les agents atmosphériques.

Un troisième résultat que l'invention vise à obtenir est une composition du type précité qui soit stable dans le temps, c'est à dire qui, notamment, ne soit pas sujette à la synérèse.

A cet effet, l'invention a pour objet une composition du type précité notamment caractérisé en ce que :
- d'une part, l'oxyde de terre rare présent dans la composition s'y trouve sous forme de particules dont le diamètre moyen est inférieur à deux micromètres (2 µm) et,
- d'autre part, le solvant aqueux comprend une huile polysiloxanique et un agent dégraissant et de dilution de l'huile polysiloxanique.

L'invention sera bien comprise à l'aide de la description ci-après faite à titre d'exemple non limitatif.

Tel que cela a été annoncé, la composition est aqueuse, sensiblement liquide, constituée à base d'oxyde de terre rare et sert à l'entretien de l'aspect poli de faces lisses d'objets devant présenter un tel aspect.

Plus précisément, la composition est, avantageusement, constituée à base de l'oxyde de cérium, maintenu en suspension dans un solvant sensiblement liquide contenant de l'eau.

De manière remarquable, l'oxyde de terre rare présent dans la composition s'y trouve sous forme de particules dont le diamètre moyen est inférieur à un deux micromètres (2 µm).

De préférence, la composition contient un agent tensio-actif.

De manière notable, le diamètre moyen des particules d'oxyde de terre rare est compris entre un demi micromètre (0,5 µm) et un micromètre et demi (1,5 µm).

Le choix de ces dimensions de particules est particulièrement important pour conférer à la composition un pouvoir polissant suffisant en vue de l'élimination d'éléments ancrés à la face traitée sans risque d'engendrer l'agression d'un dépôt, tel un dépôt semi-réfléchissant, qui pourrait être constitué sur la dite face.

L'oxyde de terre rare consiste de préférence en de l'oxyde de cérium et, de manière remarquable, dans une sélection d'oxyde de cérium pur à au moins quatre vingt pour cent (80 %).

Le choix de l'indice de pureté de l'oxyde de cérium est déterminant pour la stabilité chimique de la composition d'entretien.

De manière notable, outre de l'eau, le solvant liquide comprend :
- une huile polysiloxanique, et
- un agent dégraissant et de dilution de l'huile polysiloxanique.

L'huile polysiloxanique a pour fonction, d'une part, d'enrober les particules d'oxyde de terre rare afin de permettre leur maintien en suspension dans l'eau et, d'autre part, d'engendrer la constitution d'un film protecteur sur chaque face traitée avec la composition.

Avantageusement, l'huile polysiloxanique est une huile polyméthylsiloxane.

De manière également notable, l'huile polysiloxanique a, à une température de vingt cinq degrés Celsius (25°C), une viscosité de dix puissance moins quatre mètre carré par seconde (10⁻⁴ m/s) et une tension superficielle de deux cent neuf dix millième de newton par mètre (0,0209 N/m).

L'agent dégraissant et de dilution de l'huile polysiloxanique est un agent constitué à base d'esters, d'hydrocarbones et de tensio-actifs.

Notamment, l'agent tensio-actif est de type ammonium quaternaire et comprend un agent séquestrant des carbonates.

Dans une autre forme de réalisation, l'agent dégraissant est un hydrocarbure aliphatique.

Dans une autre forme de réalisation, l'agent dégraissant est un hydrocarbure aromatique.

Les proportions des différents constituants remarquables de la composition sont, en pourcentage du poids total de la composition contenant l'eau, de :
- dix à soixante dix pour cent (10 à 70 %) pour l'oxyde de terre rare,
- zéro virgule un à cinquante pour cent (0,1 à 50 %) pour l'huile polysiloxanique, et
- cinq à soixante pour cent (5 à 60 %) pour l'agent dégraissant et de dilution de l'huile polysiloxanique.

De manière préférentielle, les proportions des différents constituants remarquables de la composition sont, en pourcentage du poids total de la composition contenant l'eau de:
- vingt pour cent (20 %) pour l'oxyde de terre rare,
- six pour cent (6 %) pour l'huile polysiloxanique, et
- dix pour cent (10 %) pour l'agent dégraissant et de dilution de l'huile polysiloxanique.

Dans une forme préférée de réalisation, la composition contient un agent épaississant dans une proportion variant entre zéro virgule un et vingt cinq pour cent (0,1 et 25 %) en poids de la composition contenant l'eau et, de préférence, dans une proportion de zéro virgule quatre pour cent (0,4 %).

L'agent épaississant est de type hétéropolysaccharide non ionique, tel de la gomme xanthane.

Dans un forme également préférée de réalisation, la composition de l'invention contient de l'acide phosphorique ou de l'acide phosphomolybdique.

Ces acides ont des propriétés d'agent anti-oxydant et on a constaté que leur présence dans la composition a pour effet d'accroître son pouvoir polissant.

La mise en oeuvre de la composition de l'invention est extrêmement simple puisqu'elle consiste à :
- verser de la composition sur un tampon d'ouate ou de feutre, appliquer la face imprégnée du tampon sur la face à traiter, frotter et laisser sécher la composition sur la dite face, et
- après séchage, frotter la face traitée avec un tampon sec afin d'éliminer l'agent polissant.

La composition de l'invention n'exige donc aucune préparation de la face à traiter, ni aucun rinçage de la face traitée.

## Revendications

1. Composition aqueuse sensiblement liquide, à base d'oxyde de terre rare, pour l'entretien de l'aspect poli de faces lisses d'objets, telles les couches d'oxydes métalliques de vitrages, devant présenter un tel aspect poli,
le diamètre moyen des particules d'oxyde de terre rare étant inférieur à deux micromètres (2 µm),
la composition étant **CARACTERISEE** en ce qu'elle comprend, en pourcentage de son poids total contenant l'eau, de :
- dix à soixante dix pour cent (10 à 70 %) d'oxyde de terre rare,
- zéro virgule un à cinquante pour cent (0,1 à 50 %) d'une huile polysiloxanique,
- cinq à soixante pour cent (5 à 60 %) d'un agent dégraissant et de dilution de l'huile polysiloxanique, lequel est constitué à base d'esters, d'hydrocarbures et de tensio-actifs.

2. Composition selon la revendication 1 **caractérisée** en ce que :
- l'oxyde de terre rare consiste en de l'oxyde de cérium et, de manière remarquable, dans une sélection d'oxyde de cérium pur à au moins de quatre vingt pour cent (80 %), et
- le diamètre moyen des particules d'oxyde de terre rare est compris entre un demi micromètre (0,5 µm) et un micromètre et demi (1,5 µm).

3. Composition selon la revendication 1 ou 2 **caractérisée** en ce que l'huile polysiloxanique a, à une température de vingt cinq degrés Celsius (25°C), une viscosité de dix puissance moins quatre mètre carré par seconde (10⁻⁴ m/s) et une tension superficielle de deux cent neuf dix millième de newton par mètre (0,0209 N/m).

4. Composition selon l'une quelconque des revendications 1 à 3 **caractérisée** en ce qu'elle contient un agent épaississant dans une proportion variant entre zéro virgule un et vingt cinq pour cent (0,1 % et 25 %) en poids de la composition contenant l'eau.

5. Composition selon l'une quelconque des revendications 1 à 4 **caractérisée** en ce que l'huile polysiloxanique est une huile polyméthylsiloxane.

6. Composition selon la revendication 4 ou 5 **caractérisée** en ce que l'agent épaississant est de type hétéropolysaccharide non ionique.

7. Composition selon l'une quelconque des revendications 1 à 6 **caractérisée** en ce qu'elle contient de l'acide phosphorique.

8. Composition selon l'une quelconque des revendications 1 à 7 **caractérisée** en ce qu'elle contient de l'acide phosphomolybdique.

9. Composition selon l'une quelconque des revendications 1 à 8 **caractérisée** en ce que les proportions des différents constituants remarquables de la composition sont, en pourcentage du poids total de la composition contenant l'eau de:
- vingt pour cent (20 %) pour l'oxyde de terre rare,
- six pour cent (6 %) pour l'huile pclysiloxanique, et
- dix pour cent (10 %) pour l'agent dégraissant et de dilution de l'huile polysiloxanique.

## Patentansprüche

1. Annähernd flüssige wäßrige Zusammensetzung auf der Basis eines Oxids einer seltenen Erde, zur Erhaltung des Polierzustands der glatten Flächen von Gegenständen, beispielsweise Metalloxidschichten von Verglasungen, die ein so poliertes Aussehen aufweisen sollen,
wobei der mittlere Durchmesser der Teilchen des Oxids einer seltenen Erde kleiner ist als zwei Mikrometer (2 µm),
**dadurch GEKENNZEICHNET,** daß sie, bezogen auf ihr Gesamtgewicht, einschließlich des Wassers,
- zehn bis siebzig Prozent (10 bis 70%) des Oxids einer seltenen Erde,
- Nullkommaeins bis fünfzig Prozent (0,1 bis 50%) eines Polysiloxanöls,
- fünf bis sechzig Prozent (5 bis 60%) eines Fettlösemittels, das auch zur Verdünnung des Polysiloxanöls dient, enthält, welches auf der Basis von Estern, Kohlenwasserstoffen und oberflächenaktiven Stoffen aufgebaut ist.

2. Zusammensetzung nach Anspruch 1, dadurch **gekennzeichnet,** daß:
- das Oxid einer seltenen Erde aus Ceroxid besteht und in erheblicher Weise aus einer Auswahl von mindestens achtzig Prozent (80%) reinem Ceroxid, besteht, und
- der mittlere Durchmesser der Teilchen einer seltenen Erde zwischen einem halben Mikrometer (0,5 µm) und eineinhalb Mikrometer (1,5 µm) beträgt.

3. Zusammensetzung nach Anspruch 1 oder 2, dadurch **gekennzeichnet,** daß das Polysiloxanöl bei einer Temperatur von fünfundzwanzig Grad Celsius (25° C) eine Viskosität besitzt, die 10⁻⁴ Quadratmeter pro Sekunde (m/s) beträgt, sowie eine Oberflächenspannung von zweihundertundneun Hundertstel Newton pro Meter (0,0290 N/m) beträgt.

4. Zusammensetzung nach einem der Ansprüche 1 bis 3, dadurch **gekennzeichnet,** daß sie ein Verdickungsmittel in einem Anteil enthält, der zwischen Nullkommaeins und fünfundzwanzig Gewichtsprozent (0,1 und 25%), bezogen auf das Gewicht der wasserhaltigen Zusammensetzung, beträgt.

5. Zusammensetzung nach einem der Ansprüche 1 bis 4, dadurch **gekennzeichnet,** daß das Polysiloxanöl ein Polymethylsiloxanöl ist.

6. Zusammensetzung nach Anspruch 4 oder 5, dadurch **gekennzeichnet,** daß das Verdickungsmittel ein nichtionisches Heteropolysaccharid ist.

7. Zusammensetzung nach einem der Ansprüche 1 bis 6, **gekennzeichnet,** daß sie Phosphorsäure enthält.

8. Zusammensetzung nach einem der Ansprüche 1 bis 7, dadurch **gekennzeichnet,** daß sie Phosphomolybdänsäure enthält.

9. Zusammensetzung nach einem der Ansprüche 1 bis 8, dadurch **gekennzeichnet,** daß die prozentualen Anteile der verschiedenen erheblichen Bestandteile der Zusammensetzung, bezogen auf das Gesamtgewicht der wasserhaltigen Zusammensetzung wie folgt sind:
- zwanzig Prozent (20%) Oxid einer seltenen Erde,
- sechs Prozent (6%) Polysiloxanöl, und
- zehn Prozent (10%) Fettlösemittel, das auch zur Verdünnung des Polysiloxanöls dient.

## Claims

1. A substantially liquid aqueous composition, with a base of a rare earth oxide, for preserving the lustre of smooth surfaces of objects, such as glazing metallic oxide layers, which have to have a lustre of this kind,
the average diameter of the rare earth oxide particles being smaller than two micrometers (2 µm),
the composition being **characterised in that,** as a percentage of its total water-containing weight:
- ten to seventy percent (10 to 70 %) thereof is the rare earth oxide,
- zero point one to fifty percent (0.1 to 50 %) thereof is a polysiloxanic oil,
- five to sixty percent (5 to 60 %) thereof is a degreasing and thinning agent of the polysiloxanic oil, which agent comprises a base of esters, hydrocarbons and surfactants.

2. A composition according to Claim 1, **characterised in that:**
- the rare earth oxide comprises a cerium oxide and, particularly, a selection of cerium oxide at least eighty percent (80 %) pure, and
- the average diameter of the particles of rare earth oxide ranges from half a micrometer (0.5 µm) to one micrometer and a half(1.5 µm).

3. A composition according to Claim 1 or 2, **characterised in that** the polysiloxanic oil has, at a temperature of twenty-five degrees Celsius (25 ° C), a viscosity of 10 to the power of minus four metres squared per second (10⁻⁴/ m/s) and a surface tension of two hundred and nine thousandths of a newton per metre (0.0209 N/m).

4. A composition according to any one of Claims 1 to 3, **characterised in that** it contains a proportion of a thickening agent ranging from zero point one to twenty-five percent (0.1 % to 25 %) of the weight of the water-containing composition.

5. A composition according to any one of Claims 1 to 4, **characterised in that** the polysiloxanic oil is a polymethylsiloxane oil.

6. A composition according Claim 4 or 5, **characterised in that** the thickening agent is of the non-ionic heteropolysaccaride type.

7. A composition according to any one of Claims 1 to 6, **characterised in that** it contains phosphoric acid.

8. A composition according to any one of Claims 1 to 7, **characterised in that** it contains phosphomolybdic acid.

9. A composition according to any one of Claims 1 to 8, **characterised in that** the proportions of the particular different components of the composition are, as a percentage of the total weight of the water-containing composition,:
- twenty percent (20 %) for the rare earth oxide,
- six percent (6 %) for the polysiloxanic oil, and
- ten percent (10 %) for the thickening and thinning agent of the polysiloxanic oil.
